# FASCICULE DE BREVET EUROPEEN

(11) **EP 4 426 801 B1**
(45) Date de publication et mention de la délivrance du brevet: **20.05.2026**
(21) Numéro de dépôt: 22817874.5
(22) Date de dépôt: 03.11.2022
(51) Int. Cl.: C10M 101/00

(54) **UTILISATION D'UNE BASE BIODÉGRADABLE LUBRIFIANTE, AINSI QUE SON PROCÉDÉ DE PRÉPARATION**
VERWENDUNG EINER BIOLOGISCH ABBAUBAREN SCHMIERSTOFFGRUNDLAGE UND VERFAHREN ZU DEREN HERSTELLUNG
USE OF A BIODEGRADABLE LUBRICANT BASE, AND METHOD FOR THE PREPARATION THEREOF

(30) Priorité: 04.11.2021 FR 2111745
(43) Date de publication de la demande: 11.09.2024
(73) Titulaire: NYCO, 75008 Paris (FR)
(72) Inventeur: HERVÉ, Grégoire, 75012 Paris (FR); VATIN, Antoine, 95260 Mours (FR); TRAVERT, Yves, 95610 Eragny (FR); CROZET, Delphine, 69360 Solaize (FR)
(74) Mandataire: Jacobacci & Partners France
(86) Numéro de dépôt international: PCT/EP2022/080723
(87) Numéro de publication internationale: WO 2023/079025

(56) Documents cités:
- US-A- 2 049 072

## Description

### Domaine technique de l'invention

La présente invention concerne le domaine technique des lubrifiants biodégradables et de préférence biosourcés.

En particulier, la présente invention porte sur un procédé de préparation d'une base lubrifiante biodégradable composée d'esters d'huile végétale pour des applications lubrifiantes, notamment afin de lubrifier des engrenages (par exemple d'éoliennes), des turbines au sol, des tubes d'étambot et autres équipements utilisés dans le domaine maritime ou encore des chaînes de tronçonneuses utilisées dans les exploitations forestières. La présente invention se rapporte également à une base lubrifiante obtenue selon le procédé susmentionné. La présente invention porte également sur l'utilisation d'une base lubrifiante obtenue par le procédé susmentionné ou telle que définie ci-dessus afin de lubrifier des dispositifs et/ou des machines.

### Etat de la technique

La lubrification est un procédé ayant vocation à réduire le frottement entre deux éléments en mouvement. L'introduction d'un lubrifiant entre deux pièces permet donc de réduire la friction et donc les effets négatifs qui en découlent, comme l'usure, la fatigue, la corrosion des pièces, la casse, etc.

Ainsi, une composition lubrifiante doit, d'une part, répondre à des performances techniques particulières, notamment en termes de viscosité, d'indice de viscosité, de rhéologie (à froid comme à chaud) et de point éclair. La viscosité est choisie en fonction de l'application et du système à lubrifier. A titre d'exemple, les engrenages industriels requièrent des grades plutôt visqueux tournant autour d'un grade ISO VG 220 et ISO VG 320, tandis que les huiles d'étambot requièrent un grade ISO VG 100 et ISO VG 150.

D'autre part, actuellement, la prise en compte de l'environnement et sa protection sont devenus des enjeux majeurs. En effet, une partie des lubrifiants utilisés dans les parcs éoliens, en exploitation forestière ou en milieu marin (bateaux, éoliennes et structures offshore, etc.) est susceptible d'être dispersée dans l'environnement et peut être source de pollution des mers/océans, des sols, des eaux de ruissellement et des nappes phréatiques. A titre d'exemple, dans le cas des huiles qui assurent la lubrification permanente des chaînes de tronçonneuses, des gouttes d'huiles tombent sur le sol continuellement : il s'agit là d'une lubrification perdue et les quantités d'huiles déversées dans l'environnement sont non négligeables. Les mêmes problèmes de pollution se posent avec les fluides hydrauliques utilisées sur des machines : dans ce cas il ne s'agit plus de lubrification perdue mais de dispersion des lubrifiants dans le milieu ambiant à la suite de fuites par faute d'étanchéité ou de ruptures accidentelles des flexibles et joints qui sont inhérentes au fonctionnement de ces machines.

Des solutions ont été proposées dans l'art antérieur.

A titre d'exemple, des compositions lubrifiantes à base d'iso-stéarate d'alkyle ou de néopolyol ont été développées et peuvent notamment correspondre aux produits commerciaux Nycobase SNG, NB 8318S, Nycobase STM et Nycobase SMP. Ces esters sont notamment formés à partir de l'acide iso-stéarique (iso-C18) issu de la fabrication industrielle de l'acide dimère. Ces esters présentent notamment des grades visqueux allant de ISO VG 46 à ISO VG 150, norme NF ISO 3448, qui conviennent aux besoins des procédés de lubrification. Néanmoins, leur synthèse reste relativement confidentielle et limitée pour les raisons suivantes :
- la production limitée de cet acide iso-stéarique, lequel est un co-produit minoritaire de la fabrication de l'acide gras dimère qui est donc d'une part dépendant de ce dernier et d'autre part reste industriellement difficile d'accès dans l'optique d'un usage plus massif ;
- la nature complexe du mélange industriel de l'acide iso-stéarique dont sa pureté oscille entre 60 et 80% ;
- la qualité variable d'un fabricant à un autre conduisant à des compositions différentes (teneur variable d'insaponifiables, de structures cycliques, etc.), d'où la difficulté à sécuriser des approvisionnements de qualité ; et
- la qualité variable d'un lot à un autre pouvant conduire à des propriétés applicatives variables et ainsi par exemple à des propriétés interfaciales variables et problématiques.

Le document US 2,049,072 publié en 1936 décrit un procédé de fabrication de matériaux destinés à former des lubrifiants. En particulier, le but de ce document est de fournir une composition lubrifiante destinée à être mélangée avec une huile minérale et n'a donc pas pour objet de fournir une base lubrifiante biodégradable.

Le procédé décrit dans ce document comprend :
- au moins l'estérification partielle d'un matériau organique aliphatique contenant des groupes hydroxyles, comme de l'huile de ricin avec un acide organique comme le chlorure d'acétyle en présence ou non d'un catalyseur ;
- optionnellement, une étape de stabilisation par exemple par hydrogénation, de sorte à obtenir par exemple de l'huile de ricin estérifiée et hydrogénée.

Toutefois, comme cela sera démontré ci-après dans la partie expérimentale, la présente Demanderesse a effectué des essais comparatifs et a démontré que le procédé décrit dans ce document et notamment ceux exemplifiés, ne permettent pas d'obtenir une base lubrifiante performante ayant un bon indice d'acide, une bonne résistance à l'oxydation et au vieillissement et une bonne résistance à l'hydrolyse selon les normes actuelles, respectivement norme ISO 6618 norme TOST et ASTM E222B.

La Demanderesse souligne, en outre, que les auteurs de ce document indiquent qu'une estérification partielle conduit à des performances suffisantes afin d'améliorer la qualité de l'huile minérale après mélange. Or, la Demanderesse a reproduit une estérification partielle en laboratoire (ratio équimolaire d'huile de ricin et de chlorure d'acétyle) et il est apparu que le produit partiellement acétylé n'est pas liquide, mais solide. L'estérification partielle ne permet pas, par conséquent, d'obtenir une base lubrifiante pour lubrifier des dispositifs, comme des éoliennes, qui soient exploitables (i.e. : à savoir sous forme liquide).

Enfin, la Demanderesse souligne que ce document date de 1936 et que pourtant, à sa connaissance, aucun professionnel du secteur des lubrifiants n'a proposé sur le marché, dans le passé ou à l'heure actuelle, une telle base lubrifiante à base d'huile de ricin. Cet enseignement n'a donc pas été suivi par les professionnels du secteur. Cela semble tenir au fait que les bases lubrifiantes décrites, même si elles présentent des résultats satisfaisants en termes de viscosité, sont insatisfaisantes en termes d'autres caractéristiques indispensables pour un lubrifiant, telles que l'indice d'acide, le vieillissement ou encore la résistance à l'hydrolyse.

Il existe ainsi un besoin de disposer de nouvelles compositions lubrifiantes qui soient biodégradables et ainsi plus respectueuses de l'environnement par rapport aux lubrifiants traditionnels dérivés du pétrole, tout en conservant des performances techniques au moins similaires, à savoir des compositions fluides présentant des grades visqueux assez élevés allant de ISO VG 46 à ISO VG 150, voire plus.

Il existe également un besoin dans l'état de la technique de disposer de nouvelles compositions lubrifiantes biodégradables et de préférence biosourcées, ayant des performances techniques adéquates, avec des propriétés interfaciales améliorées, tout en étant facile à mettre en œuvre, à savoir tout en étant facilement réalisable au niveau de son procédé de préparation, le procédé étant apte à ou configurer pour fournir des compositions liquides stables à l'eau, à l'air, ayant des caractéristiques techniques identiques ou au moins similaire d'un lot à un autre.

Il existe également un besoin dans l'état de la technique de disposer de nouvelles compositions lubrifiantes qui présentent une bonne résistance à l'hydrolyse (i.e.: résistance à l'eau), un indice d'acide adéquat et qui seraient ainsi particulièrement adaptées pour les applications marines.

Le but de la présente invention est ainsi de proposer une nouvelle base lubrifiante qui réponde au moins en partie aux besoins susmentionnés.

### Présentation de l'invention

A cet effet, la présente invention concerne un procédé de de préparation d'une base lubrifiante tel que défini dans le jeu de revendications.

Le procédé de préparation d'une base lubrifiante selon l'invention, comprend une étape (i) de préparation d'au moins un composé de formule (I) répondant à la formule suivante : dans laquelle R₁, R₂ et R₃ sont indépendamment des groupes hydrocarbonés saturés, linéaires ou ramifiés, comprenant au moins 16 atomes de carbone, au moins un groupe parmi R₁, R₂ et R₃ est ramifié sur sa chaîne hydrocarboné par au moins un groupe ester O- CO-R₄ dans laquelle R₄ est un radical alkyl linéaire ou ramifié comprenant de 1 à 10 atomes de carbone, de préférence de 1 à 6 atomes de carbone,

ladite étape (i) comportant les étapes successives suivantes et de préférence comprenant uniquement les trois étapes suivantes:
(a) la fourniture d'au moins une huile végétale préalablement hydrogénée ou l'hydrogénation d'une huile végétale, ladite huile végétale étant composée d'au moins un triglycéride comprenant au moins 50% (% relatif déterminé par CPG) d'acides gras ayant au moins une chaîne hydrocarbonée, saturée ou insaturée, linéaire ou ramifiée, comprenant au moins 16 atomes de carbone, de préférence au moins 18 atomes de carbone, un desdits acides gras étant ramifié par au moins groupe hydroxyle -OH ;
(b) l'estérification sélective au niveau dudit au moins groupe hydroxyle - OH de ladite huile végétale hydrogénée obtenue à l'issue de l'étape (a) avec au moins un anhydride d'acide organique comprenant la surveillance de la réaction d'estérification jusqu'à obtenir un indice d'hydroxyle IOH qui soit inférieur ou égal à 2 mg KOH/g mesurée selon la norme ISO 6618;
   (b1) une étape d'étêtage ;
   (b3) une étape de neutralisation ;
(c) la récupération d'au moins un ester d'huile végétale répondant à la formule (I),
de sorte à obtenir une base lubrifiante comprenant un indice d'acide, en mg KOH/g, mesuré selon la norme ISO 6618, variant de 0 à 0,5.

D'autres caractéristiques non limitatives et avantageuses du procédé conforme à l'invention, prises individuellement ou selon toutes les combinaisons techniquement possibles, sont les suivantes :
- l'huile végétale de l'étape (a) comprend au moins un triglycéride de formule suivante : dans laquelle les groupes hydrocarbonés R₁, R₂ ou R₃ sont indépendamment des groupes hydrocarbonés saturés, linéaires ou ramifiés, comprenant au moins 16 atomes de carbone, au moins un groupe parmi R₁, R₂ et R₃ est ramifié sur sa chaîne hydrocarboné par au moins un groupe hydroxyle -OH ;
- au moins deux et typiquement les trois groupes parmi R₁, R₂ ou R₃ sont ramifiés sur leurs chaînes hydrocarbonées par au moins un groupe hydroxyle -OH ;
- entre ladite étape d'estérification sélective (b) et avant de procéder à l'étape (c) de récupération dudit au moins un ester d'huile végétale, le procédé peut comprendre les étapes intermédiaires suivantes :
   (b1) l'étape d'étêtage ;
   (b2) une étape de refroidissement,
   (b3) l' étape de de neutralisation ;
   (b4) optionnellement une étape de filtration fine ;
- la base lubrifiante comprend, en masse, par rapport à sa masse totale, au moins 50%, de préférence au moins 80%, en particulier au moins 90% et typiquement 100% dudit au moins composé de formule (I) ;
- le procédé peut inclure une étape (ii) qui comprend le mélange dudit au moins ester d'huile végétale répondant à la formule (I) obtenu à l'issue de l'étape (i) avec au moins un autre composé lubrifiant biodégradable ;
- l'huile végétale est choisie parmi une ou plusieurs des huiles suivantes : l'huile de de ricin, l'huile de lesquerella ou tout autre huile comprenant au moins 50% d'acides gras (% relatif déterminé par CPG) choisis parmi : l'acide ricinoléique (C18 :1-OH), l'acide densipoléique (C18 :2-OH), l'acide lesquerolique (C20 :1-OH), ou encore l'acide auricolique (C20 :2-OH) ;
- l'anhydride d'acide organique répond à la formule (II) dessous : où R et R' sont indépendamment choisi parmi une chaine alkyl linéaire ou ramifiée comprenant de 1 à 12, en particulier de 1 à 6 et typiquement de 1 à 4 atomes de carbone ;
- l'anhydride d'acide organique est choisi en particulier dans le groupe constitué par l'anhydride acétique, l'anhydride propionique, l'anhydride butyrique ou l'anhydride isobutyrique et un de leurs mélanges.

La présente invention se rapporte également à une base lubrifiante obtenue par le procédé de préparation tel que défini ci-dessus, caractérisée en ce qu'elle présente un indice d'acide, en mg KOH/g, mesuré selon la norme ISO 6618, variant de 0 à 0,5.

De préférence, la base lubrifiante présente une résistance à l'hydrolyse, mesurée selon la norme DEF STAN 05-50 (partie 61), méthode 6, qui varie de 300 à 2000 heures.

Enfin, la présente invention porte sur l'utilisation d'une base lubrifiante obtenue par le procédé de préparation tel que décrit ci-dessus ou d'une base lubrifiante telle que décrite ci-dessus, comprenant ledit au moins un composé de formule (I) biosourcé et biodégradable afin de lubrifier des dispositifs et/ou des machines, tels que des éoliennes et les tubes d'étambot.

D'autres caractéristiques non limitatives et avantageuses de l'utilisation conforme à l'invention, prises individuellement ou selon toutes les combinaisons techniquement possibles, sont les suivantes :
- les groupes hydrocarbonés R₁, R₂ et R₃ comprennent de 18 à 24 atomes de carbone, de préférence de 18 à 20 atomes de carbone ;
- le groupe R₄ du groupe ester -O-CO-R₄ est choisi parmi un radical : méthyle, éthyle, propyle ou iso-propyle ;
- sur ladite au moins une chaîne hydrocarbonée parmi R₁, R₂ et R₃ ramifié par le groupe ester -O-CO-R₄, celui-ci est positionné en position 9, 10 ou 12 ou en position 14 ;
- au moins deux groupes hydrocarbonés parmi R₁, R₂ et R₃ et de préférence tous les groupes hydrocarbonés R₁, R₂ et R₃ sont ramifiés par le groupe ester -O-CO-R₄;
- la base lubrifiante comprend également au moins un autre composé lubrifiant biodégradable, ou partiellement biodégradable, différent du composé de formule (I), tel qu'un iso-stéarate d'alkyle ou de néopolyol, une polyalphaoléfine (PAO), une huile minérale ou un de leurs mélanges ;
- la base lubrifiante présente une tendance au moussage, mesurée selon la norme ASTM D 892, allant de 0 à 200 mL, de préférence allant de 0 à 100 mL et typiquement allant de 0 à 50 mL ;
- la base lubrifiante présente un temps de désémulsion, mesuré selon la norme ASTM D 1401, allant de 0 à 30 minutes, de préférence allant de 0 à 15 minutes et typiquement allant de 0 à 10 minutes ;
- la base lubrifiante présente un temps de désaération de l'huile, mesuré selon la norme NF ISO 9120, décembre 1999, allant de 1 à 10 minutes, de préférence allant de 1 à 5 minutes et typiquement allant de 1 à 3 minutes,
- la base lubrifiante présente une résistance à l'hydrolyse, mesurée selon la norme DEF STAN 05-50 (partie 61) méthode 6 (« Ministry of Defence, Defence Standard 05-50 (Part 61), Method 6 »), qui varie de 300 à 2000 heures, de préférence de 600 à 1500 heures et va typiquement de 750 à 900 heures ;
- la base lubrifiante comprend, en masse, par rapport à sa masse totale, au moins 50%, de préférence au moins 80%, en particulier au moins 90% et typiquement 100% dudit au moins composé de formule (I).

Bien entendu, les différentes caractéristiques, variantes et formes de réalisation de l'invention peuvent être associées les unes avec les autres selon diverses combinaisons dans la mesure où elles ne sont pas incompatibles ou exclusives les unes des autres.

De plus, diverses autres caractéristiques de l'invention ressortent de la description annexée qui illustrent des formes, non limitatives, de réalisation de l'invention.

### Description détaillée de l'invention

La Demanderesse s'est attachée au développement de nouvelles compositions lubrifiantes à base d'esters à longues chaînes grasses saturées ramifiées fluides destinées à être utilisées aussi bien à chaud qu'à froid pour des besoins de lubrification, tel que pour la lubrification de machine et/ou de dispositif comme des éoliennes (terrestres ou en mer).

La Demanderesse s'est également attachée à développer de nouvelles compositions lubrifiantes fluides biosourcées et biodégradables répondant en outre à l'Ecolabel Européen sur les lubrifiants (NF511).

A cet effet, la présente invention se réfère à l'utilisation d'une base lubrifiante obtenue par le procédé de préparation tel que décrit ci-dessous ou d'une base lubrifiante telle que définie ci-dessous comprenant au moins un composé ester de formule (I) biosourcé et biodégradable afin de lubrifier des dispositifs et/ou des machines, tels que des éoliennes et tubes d'étambot,
dans laquelle ledit au moins un composé de formule (I) répond à la formule suivante :
dans laquelle R₁, R₂ et R₃ sont indépendamment des groupes hydrocarbonés saturés, linéaires ou ramifiés, comprenant au moins 16 atomes de carbone, au moins un groupe parmi R₁, R₂ et R₃ est ramifié sur sa chaîne hydrocarboné par au moins un groupe ester O- CO-R₄ dans laquelle R₄ est un radical alkyl linéaire ou ramifié comprenant de 1 à 10 atomes de carbone, de préférence de 1 à 6 atomes de carbone, et
dans laquelle ladite base lubrifiante présente un indice d'acide, en mg KOH/g, mesuré selon la norme ISO 6618, qui varie de 0 à 0,5.

De par ses caractéristiques, la base lubrifiante selon l'invention présente à la fois des propriétés de lubrification adéquates, tout en étant respectueuse de l'environnement.

En particulier, elle présente d'une part un haut niveau de biodégradabilité, une haute teneur en carbone renouvelable et une origine non-palme permettant ainsi de limiter son impact environnemental et sociétal. En effet, les esters à longues chaînes grasses saturées selon l'invention sont biosourcés et sont par exemple issus d'une ou plusieurs huiles végétales, comme l'huile de ricin ou encore l'huile de lesquerella. Ces esters sont en outre biodégradables et répondent à l'Ecolabel Européen sur les lubrifiants (NF511). Ils présentent ainsi en outre une faible toxicité aquatique, voire nulle. Une illustration de cette faible écotoxicité est donnée grâce au test sur les daphnés (EL50-48h (g/1000g) >0,11/1000 selon OECD 202) et de biodégradabilité (80.3% selon OECD 301B).

D'autre part, comme cela sera démontré dans la partie expérimentale ci-dessous, la base lubrifiante selon l'invention présente une résistance à l'hydrolyse élevée et des propriétés interfaciales améliorées, notamment par rapport aux esters visqueux obtenus à partir de l'acide iso-stéarique mentionnés plus haut dans la description de l'art antérieur.

De plus, elle présente un excellent indice d'acidité qui la rend compatible avec les composants des dispositifs et/ou des machines à lubrifier, comme des joints d'étanchéité à base d'élastomères, à savoir elle a peu ou pas d'impact sur la durée de vie des matériaux qui sont en contact avec elle (notamment d'un point de vue mécanique).

Elle possède en outre un grade visqueux généralement compris entre 135 et 165 cSt qui est un grade comparable à l'isostéarate (simple) le plus visqueux disponible sur le marché (grade ISO VG 150).

Ci-après « fluide » signifie que la base lubrifiante est apte à s'écouler à température ambiante et se trouve sous forme liquide dans les conditions normales de températures (i.e. : températures ambiantes) et de pression (i.e. : pression atmosphérique).

Selon l'invention, par « biosourcé », on entend une base lubrifiante entièrement ou au moins partiellement fabriquée à partir de matières d'origine biologique (par exemple végétale ou animale) issues de ressources renouvelables, telle qu'une huile végétale.

Également, selon l'invention, par « base lubrifiante biodégradable », on entend son aptitude à être dégradée par les microorganismes présents dans le milieu naturel. L'action des bactéries sur le lubrifiant en présence d'eau et d'oxygène le transforme, dans des conditions thermiques et temporelles idéales, en dioxyde de carbone, en sels minéraux et en eau.

Il existe plusieurs façons de mesurer la biodégradabilité.

### a) Test CEC L33 A 93

La biodégradabilité primaire mesure la disparition du composé de départ pendant un temps donné. Le test homologué CEC L33 A 93 réalisé en milieu liquide est le plus couramment utilisé. Au-delà d'un taux de 90% de dégradation, la substance présente une biodégradabilité élevée. Une huile d'origine végétale a un taux de dégradation de 90% après 120 jours d'expérimentation. En revanche, le lubrifiant d'origine minérale n'est dégradé qu'à 70% sur la même durée.

### b) Test OCDE 301B

La biodégradabilité ultime se base sur la quantité de dioxyde de carbone émis pendant un temps donné (test homologué OCDE 301B). Cette mesure est plus contraignante et les produits biodégradables atteignent des taux moins élevés que pour la biodégradabilité primaire. Ce critère reflète mieux la biodégradabilité réelle des produits puisqu'il prend en compte l'assimilation totale du produit par les organismes vivants. La biodégradabilité ultime déterminée en réacteur à partir d'un milieu sol, montre un taux de dégradation de plus de 70% pour les biolubrifiants contre seulement 30% pour le lubrifiant d'origine minérale.

La base lubrifiante selon l'invention présente ici un taux de dégradation supérieur ou égale à 90% lors de l'essai test CEC L 33 A93 et un taux de dégradation égale ou supérieur à 70%, de préférence égale ou supérieur à 75% et généralement égale ou supérieur à 80% déterminé selon le test OCDE 301B.

La structure des composés de formule (I) (esters) selon l'invention va être décrite ci-après.

Tel que mentionné ci-dessus, les groupes hydrocarboné R₁, R₂ et R₃ des composés de formule (I) sont indépendamment des groupes hydrocarbonés saturés, linéaires ou ramifiés comprenant au moins 16 atomes de carbone, au moins un de ces groupes est ramifié par le groupe ester O- CO-R₄ (à savoir la fonction ester ne se situe pas en terminaison des groupes hydrocarbonés R₁, R₂ ou encore R₃).

Par « au moins 16 atomes de carbone », on entend une chaîne hydrocarbonée comprenant le nombre de carbone suivant ou tout intervalle entre ces valeurs : 16 ; 17 ; 18 ; 19 ; 20 ; 21 ; 22 ; 23 ; 24 ; 25 ; 26 ; 27 ; 28 ; 29 ; 30 ; etc.

Généralement, les groupes hydrocarbonés R₁, R₂ et R₃ comprennent de 18 à 24 atomes de carbone, de préférence de 18 à 22 atomes de carbone et typiquement de 18 à 20 atomes de carbone.

Par « groupe alkyle », on désigne un groupe hydrocarboné saturé linéaire ou ramifié comprenant de 1 à 10 atomes de carbone (C₁ à C₁₀), de préférence de 1 à 6 atomes de carbone (C₁ à C₆). Selon l'invention, « 1 à 10 atomes de carbone » comprend les valeurs suivantes et tout intervalle entre ces valeurs : 1 ; 2 ; 3 ; 4 ; 5 ; 6 ; 7 ; 8 ; 9 ; 10.

En général, le groupe R₄ du groupe ester -O-CO-R₄ est choisi parmi un radical : méthyle, éthyle, propyle ou encore iso-propyle.

En particulier, au moins deux groupes hydrocarbonés parmi R₁, R₂ et R₃ et typiquement tous les groupes hydrocarbonés parmi R₁, R₂ et R₃ sont ramifiés par le groupe ester -O-CO-R₄

Comme cela sera décrit ci-après, les composés de formule (I) peuvent être formés par estérification à partir d'une huile végétale hydrogénée qui comprend au moins un acide gras ramifié par un groupe hydroxyle (non à terminaison hydroxyle), telle que l'huile de ricin (C18 :1-OH) ou l'huile de lesquerella (C20 :2-OH).

La réaction d'estérification s'effectue en effet au niveau du groupe hydroxyle (- OH) de ces huiles. Ainsi, les groupes hydrocarbonés R₁, R₂ et R₃ peuvent correspondre aux chaînes hydrocarbonées des acides gras contenus dans ces huiles. Lorsque la réaction d'estérification est réalisée à partir de l'huile de ricin, tous les groupes hydrocarbonés R₁, R₂ et R₃ sont ramifiés par un groupe ester -O-CO-R₄ et lorsque la réaction d'estérification est réalisée à partir de l'huile de lesquerella, deux groupes hydrocarbonés parmi R₁, R₂ et R₃ comprennent un groupe ester -O-CO-R₄

Avantageusement, sur ladite au moins une chaîne hydrocarbonée R₁, R₂ et R₃ du ou des composés de formule (I) ramifié par le groupe ester -O-CO-R₄, celui-ci est positionné en position 9, 10, 12 ou en position 14 et est typiquement en position 12 ou en position 14.

En général, la base lubrifiante comprend, en masse, par rapport à sa masse totale, au moins 50%, de préférence au moins 80%, en particulier au moins 90% et typiquement 100% dudit au moins composé de formule (I).

Selon l'invention, « la base lubrifiante comprend, en masse, par rapport à sa masse totale, au moins 50% dudit au moins composé de formule (I)» comprend les valeurs suivantes et tout intervalle entre ces valeurs : 50 ; 55 ; 60 ; 65 ; 70 ; 75 ; 80 ; 85 ; 86 ; 87 ; 88 ; 89 ; 90 ; 91 ; 92 ; 93 ; 94 ; 95 ; 96 ; 97 ; 98 ; 99 ; 100.

Ainsi, la base lubrifiante peut également comprendre au moins un autre composé lubrifiant biodégradable, différent du composé de formule (I), tel qu'un iso-stéarate d'alkyle, par exemple en C₁-C₁₀ ou de néopolyol, une polyalphaoléfine (PAO), une huile minérale ou un de leurs mélanges.

Typiquement, la base lubrifiante n'est composée de/n'est constituée que dudit au moins composé de formule (I).

La base lubrifiante ou ledit au moins composé de formule (I) selon l'invention présente avantageusement les caractéristiques suivantes :
- une couleur Gardner, mesurée selon la norme ASTM 1544 qui varie de 1 à 8, de préférence de 1 à 5 et va typiquement de 1 à 2 ;
- une masse volumique, mesurée selon la norme ASTM D4052, qui varie de 0,930 à 0,970, de préférence de 0,940 à 0,960 et va typiquement de 0,950 à 0,960;
- une viscosité à 100°C, mesurée selon la norme ISO 3104 avec un viscosimètre de laboratoire du type cannon fenske, qui varie de 16 à 22 mm²/s, de préférence de 18 à 20 mm²/s et va typiquement de 18.5 à 19.5 mm²/s;
- une viscosité à 40°C, mesurée selon la norme ISO 3104 avec un viscosimètre de laboratoire du type cannon fenske, qui varie de 100 mm²/s à 200 mm²/s, de préférence de 130 mm²/s à 170 mm²/s et va typiquement de 160 mm²/s à 165 mm²/s ;
- un indice de viscosité, mesuré selon la norme ISO 2909, qui varie de 110 à 170, de préférence de 125 à 155 et va typiquement de 130 à 135 ;
- un indice d'acide, en mg KOH/g, mesuré selon la norme ISO 6618, qui varie de 0 à 0,5, de préférence de 0 à 0,20 et va typiquement de 0 à 0,05 ;
- un indice d'hydroxyle, mesuré selon la norme ASTM E 222B, qui varie de 0 à 10, de préférence de 0 à 5 et va typiquement de 0 à 3 ;
- un indice d'iode, en g/100 d'huile, mesuré selon la norme ISO 3961, qui varie de 0 à 10, de préférence de 0 à 5 et va typiquement de 0 à 3 ;
- un point éclair COC, mesuré selon la norme ASTM D92, qui varie de 250 à 320, de préférence de 265 à 310 et va typiquement de 295 à 305 ;
- une résistance à l'hydrolyse, mesurée selon la norme DEF STAN 05-50 (partie 61) méthode 6, qui varie de 300 à 2000 heures, de préférence de 600 à 1500 heures et va typiquement de 750 à 900 heures;
- la base lubrifiante et/ou ledit au moins composé de formule (I) selon l'invention présente également des propriétés interfaciales accrues au contact de l'air et de l'eau ;
- une tendance au moussage, qui correspond au volume de mousse mesuré dans une éprouvette graduée après cinq minutes de soufflage d'air à travers ladite base lubrifiante, mesurée selon la norme ASTM D 892 réalisé à trois séquences de températures : séquence 1 à 24°C, séquence 2 à 93,5 °C, puis refroidissement jusqu'à la séquence 3 à 24 °C, allant de 0 à 200 mL, de préférence allant de 0 à 100 mL et typiquement allant de 0 à 50 mL, et idéalement ne mousse pas ;
- un temps de désémulsion, mesuré selon la norme ASTM D 1401, allant de 0 à 30 minutes, de préférence allant de 0 à 15 minutes et typiquement allant de 0 à 10 minutes (selon la méthode ASTM D 1401, un volume connu d'huile (40 ml) est mélangé avec de l'eau (40 ml) ; la durée requise pour que les deux fluides se séparent est mesurée en minutes ; plus la séparation est rapide, meilleure est la désémulsion) ;
- un temps de désaération de l'huile, mesuré selon la norme NF ISO 9120, décembre 1999, allant de 1 à 10 minutes, de préférence allant de 1 à 5 minutes et typiquement allant de 1 à 3 minutes (en particulier, la désaération est le temps, en minutes, pendant lequel l'air dispersé dans la base lubrifiante est réduit à 0,2% du volume total, à une température prescrite ; autrement dit la désaération est le temps nécessaire pendant lequel la base lubrifiante parvient, par elle-même, à réduire l'air qu'elle contient) ;
- une variation d'indice d'acide huile (mg KOH/g) allant de 0.0 à 5.0, de préférence allant de 0.0 à 2.0 et typiquement allant de 0.0 à 1.0 selon la méthode ASTM D664 telle que décrite dans l'exemple Cà ci-dessous ;
- une acidité volatile (mg KOH/g) allant de 0.0 à 5.0, de préférence allant de 0.0 à 2.0 et typiquement allant de 0.0 à 1.0 selon la méthode ASTM D974 telle que décrite dans l'essai comparatif C ci-dessous ;
- une variation de viscosité (%) allant de -20 à +30, de préférence allant de -10 à +10 et typiquement allant de 0.0 à 5.0 selon la méthode ASTM D445 telle que décrite dans l'essai comparatif C ci-dessous ;
- un dépôt (mg/100ml) allant de 0 à 100, de préférence allant de 0 à 50 et typiquement allant de 0 à 20 par gravimétrie telle que décrite dans l'essai comparatif C ci-dessous ;
- une variation en masse des métaux en gr (spirale acier cuivre) allant de 0.00 à 1.00, de préférence allant de 0.00 à 0.50 et typiquement allant de 0.00 à 0.10 telle que décrite dans l'essai comparatif C ci-dessous (obtenue par une pesée).

Comme cela sera démontré dans les essais ci-dessous, la résistance à l'hydrolyse est accrue pour les esters d'huile selon l'invention, notamment par rapport à un produit de référence (l'isostéarate mentionné ci-dessus qui correspond au produit NYCOBASE SMP commercialisé par la société NYCO). La stabilité à l'hydrolyse selon la norme DEF STAN 05-50 (partie 61) méthode 6, passe de 400 heures pour le produit NYCOBASE SMP à entre 790 heures et 850 heures pour les composés de formule (I) selon l'invention.

La base lubrifiante et/ou ledit au moins composé de formule (I) possède en effet des propriétés de résistance à l'hydrolyse renforcées dans les environnements marins, aqueux ou encore humides. En particulier, la base lubrifiante/ledit au moins composé de formule (I) selon l'invention présente une stabilité à l'hydrolyse, mesurée selon la norme DEF STAN 05-50 (partie 61) méthode 6, supérieure ou égale à 300 heures et typiquement supérieure ou égale à 600 heures. A titre d'exemple, la base lubrifiante/ ledit au moins composé de formule (I) selon l'invention présente une stabilité à l'hydrolyse, mesurée selon la norme DEF STAN 05-50 (partie 61) méthode 6, allant de préférence de 650 heures à 2000 heures, en particulier de 750 heures à 900 heures et typiquement de 780 heures à 900 heures. La résistance à l'hydrolyse de la base lubrifiante selon l'invention est ainsi 25% à 100% supérieure à celle d'un iso-stéarate de grade de viscosité identique telle que défini ci-dessus.

Selon l'invention, « une gamme supérieure ou égale à 300 heures » inclut les valeurs suivantes ou tout intervalle entre ces valeurs : 300 ; 350 ; 400 ; 450 ; 500 ; 550 ; 560 ; 570 ; 580 ; 590 ; 600 ; 610 ; 620 ; 630 ; 640 ; 650 ; 660 ; 670 ; 680 ; 690 ; 700 ; 710 ; 720 ; 730 ; 740 ; 750 ; 760 ; 770 ; 780 ; 790 ; 800 ; 810 ; 820 ; 830 ; 840 ; 850 ; 860 ; 870 ; 880 ; 890 ; 900 ; 910 ; 920 ; 930 ; 940 ; 950 ; 1000 ; 1100 ; 1200 ; 1300 ; 1400 ; 1500 ; 1600 ; 1700 ; 1800 ; 1900 ; 2000 ; 2100 ; 2200 ; 2300 ; 2400 ; 2500 ; 2600 ; 2700 ; 2800 ; 2900 ; 3000 ; 3100 ; 3200 ; 3300 ; 3400 ; 3500 ; etc.

La présente invention se rapporte à un procédé de préparation d'une base lubrifiante tel que défini dans le jeu de revendications.

En particulier, le procédé selon l'invention permet notamment d'obtenir des composés de formule (I) composant la base lubrifiante décrite ci-dessus, à savoir des esters à longues chaînes grasse ramifiés à partir d'au moins une huile végétale et ce en une seule étape et peut être résumé de la façon suivante :$Huile végétale + anhydride organique \to ester d ′ huile végétale + acide organique .$

A titre d'exemple, le schéma réactionnel peut être le suivant :

A cet effet, le procédé selon l'invention de préparation de la base lubrifiante comprend au moins une étape (i) de préparation dudit au moins un composé de formule (I) tel que susmentionné, ladite étape (i) comportant les étapes successives suivantes et en général comprend uniquement les trois étapes suivantes:
(a) la fourniture d'au moins une huile végétale préalablement hydrogénée ou l'hydrogénation d'une huile végétale, ladite huile végétale (hydrogénée ou non) étant composée d'au moins un triglycéride comprenant au moins 50% (% relatif déterminé par CPG) d'acides gras ayant au moins une chaîne hydrocarbonée, saturée ou insaturée, linéaire ou ramifiée, comprenant au moins 16 atomes de carbone, de préférence au moins 18 atomes de carbone, un desdits acides gras étant ramifié par au moins groupe hydroxyle -OH ;
(b) l'estérification sélective au niveau dudit au moins groupe hydroxyle - OH dudit au moins acide gras de ladite huile végétale hydrogénée obtenue à l'issue de l'étape (a) avec au moins un anhydride d'acide organique comprenant la surveillance de la réaction d'estérification jusqu'à obtenir un indice d'hydroxyle IOH qui soit inférieur ou égal à 2 mg KOH/g mesurée selon la norme ISO 6618;
   (b1) une étape d'étêtage ;
   (b3) une étape de neutralisation ;;
(c) la récupération d'au moins un ester d'huile végétale répondant à la formule (I) et d'un éventuel acide organique,
de sorte à obtenir une base lubrifiante comprenant un indice d'acide, en mg KOH/g, mesuré selon la norme ISO 6618, variant de 0 à 0,5.

De préférence, l'huile végétale de l'étape (a) comprend au moins un triglycéride de formule suivante : dans laquelle les groupes hydrocarbonés R₁, R₂ ou R₃ sont tels que définis ci-dessus hormis qu'au moins un groupe parmi R₁, R₂ et R₃ est ramifié sur sa chaîne hydrocarboné par au moins un groupe hydroxyle -OH.

Généralement, au moins deux groupes et typiquement les trois groupes parmi R₁, R₂ et R₃ sont ramifiés sur leurs chaînes hydrocarbonées par au moins un groupe hydroxyle -OH.

En particulier, l'étape (b) d'estérification s'effectue sur ladite au moins une chaîne hydrocarbonée R₁, R₂ et R₃ en position 9, 10, 12 ou en position 14.

En général, l'huile végétale est choisie parmi une ou plusieurs des huiles suivantes : l'huile de de ricin, l'huile de lesquerella ou tout autre huile comprenant au moins 50% d'acides gras (% relatif déterminé par CPG) choisis parmi : l'acide ricinoléique (C18 :1-OH), l'acide densipoléique (C18 :2-OH), l'acide lesquerolique (C20 :1-OH), ou encore l'acide auricolique (C20 :2-OH).

Typiquement, l'huile végétale est choisie : l'huile de de ricin, l'huile de lesquerella ou leur mélange.

L'étape (a) d'hydrogénation d'une huile végétale est connue de l'homme du métier et ne sera pas plus détaillée ci-après. Alternativement, il est possible d'obtenir une huile végétale telle que définie ci-dessus préalablement hydrogénée.

L'étape d'estérification (b) s'effectue ainsi entre l'huile végétale hydrogénée et un anhydride d'acide organique.

De préférence, l'anhydride d'acide organique répond à la formule (II) dessous : où R et R' sont indépendamment choisi parmi une chaine alkyl linéaire ou ramifiée comprenant de 1 à 12, en particulier de 1 à 6 et typiquement de 1 à 4 atomes de carbone.

En particulier, l'anhydride d'acide organique est choisi dans le groupe constitué par un anhydride acétique (éthanoïque), un anhydride propanoïque, un anhydride butyrique ou encore un anhydride isobutyrique, un anhydride éthanoïque propanoïque, un anhydride pentanoïque, un anhydride isopentanoïque, un anhydride hexanoïque, un anhydride heptanoïque, un anhydride octanoïque, un anhydride nonanoïque, un anhydride décanoïque, un anhydride undécanoïque, un anhydride dodécanoïque.

Celui-ci est introduit dans l'huile végétale hydrogénée de préférence en continue à un débit pouvant allant de 0,05L/h/kg à 0,2 L/h/kg d'huile végétale hydrogénée, de préférence de 0,06L/h/kg à 0,15L/h/kg d'huile végétale hydrogénée et typiquement de 0,08L/h/kg à 0,12L/h/kg d'huile végétale hydrogénée.

Selon l'invention, « un débit pouvant allant de 0,05L/h/kg à 0,2 L/h/kg d'huile végétale hydrogénée » inclut les valeurs suivantes ou tout intervalle entre ces valeurs :0,05 ; 0,06 ; 0,07 ; 0,08 ; 0,09 ;0,10 ; 0,11 ; 0,12 ; 0,13 ; 0,14 ; 0,15 ; 0,16 ; 0,17 ; 0,18 ; 0,19 ; 0,20.

En général, l'anhydride d'acide organique est ajouté en continu (au mélange d'huile végétale hydrogénée) à un débit allant de 0,001 à 1 L/h/kg, de préférence allant de 0,005 à 0,05 L/h/kg et typiquement de 0,01 L/h/kg d'huile végétale hydrogénée ou en une seule fois.

L'étape d'estérification (b) s'effectue généralement à une température inférieure à 200°C, allant en particulier de 90°C à 150°C, de préférence de 100°C à 140°C et typiquement de 110°C à 130°C.

Cette étape (b) dure en général de 3 à 7 heures, en particulier de 4 à 6 heures et typiquement environ 5 heures. Cette durée peut s'avérer beaucoup plus courte par réaction en flux continu par exemple à travers un réacteur statique.

Il est idéal de surveiller l'indice d'acide mesuré selon l'ISO 6618 et l'indice d'hydroxyle par spectroscopie infrarouge à transformée de Fourier (FTIR). Selon l'invention, à l'issue de l'étape (b), nous obtenons un indice d'hydroxyle IOH inférieur ou égale à 2 mg KOH/g, de préférence inférieur ou égale à 1 mg KOH/g.

L'étape d'estérification (b) peut s'effectuer avec ou sans catalyseur.

A titre d'exemple, un catalyseur basique ou acide comme les acides forts et les résines sulfoniques de type AMBERLYST ou NAFION peuvent convenir. En général, l'emploi d'un catalyseur permet de réduire la température utilisée lors de cette étape d'estérification (b) et ou d'augmenter la vitesse de réaction.

Entre cette étape d'estérification (b) et avant de procéder à la récupération du composé de formule (I) selon l'invention (c), il est possible d'effectuer les étapes intermédiaires suivantes :
(b1) l'étape d'étêtage ;
(b2) une étape de refroidissement,
(b3) l'une étape de neutralisation ;
(b4) optionnellement une étape de filtration fine

Lors de l'étape d'étêtage (b1), on procède à l'élimination de l'acide organique formé en chauffant le produit obtenu à l'issue de l'étape (b) à une température supérieure au point d'ébullition de l'anhydride d'acide organique. Le point d'ébullition de l'anhydride acétique est par exemple de 139°C à pression atmosphérique. Cette étape peut ainsi être effectuée à une température allant de 140°C à 200°C, de préférence de 150°C à 190°C et en générale de 160°C à 170°C. Pour réduire la température, un vide peut être appliqué lors de cette étape. En fonction de la température et vide choisis, cette étape (b1) peut durer de 1 à 5 heures, de préférence de 2 à 4 heures et dure généralement 3 heures. Selon l'invention, il est nécessaire de surveiller la réaction, par exemple par spectroscopie infrarouge à transformée de Fourier (FTIR), jusqu'à ce que l'indice d'hydroxyle IOH soit inférieur ou égale à 2 mg KOH/g et de préférence, que l'indice d'acide soit inférieur ou égale à 1 mg KOH/g, de préférence inférieur ou égale à 0,5 mg KOH/g (ISO 6618).

Lors de l'étape de refroidissement (b2), on baisse la température du produit issue de l'étape (b1) à une température inférieure ou égale à 60°C, de préférence inférieure ou égale à 50°C et typiquement inférieure ou égale à 40°C. Cette étape (b2) peut durer de 0,5 heure à 3 heures, de préférence de 0,75 heure à 2,5 heures et dure généralement de 1 à 2 heures.

Lors de l'étape de neutralisation (b3), on procède à la neutralisation du produit refroidi issu de l'étape (b2). Pour cela, on utilise moins de 5%, en particulier moins de 3%, et typiquement de 0,5 à 1% d'additif neutralisant, en masse, par rapport à la masse totale du produit issu de l'étape (b2) ; on met ensuite le produit dans un réacteur sous vide afin d'éliminer l'eau ; on chauffe à une température maximale de 100°C, de préférence de 90°C et typiquement de 80°C jusqu'à la déshydratation du milieu et on met généralement le produit sur filtre du type filtre presse par exemple sur lit de Dicalite^{®}.

Lors de l'étape de filtration fine (b4), le produit issu de l'étape (b3) est éventuellement mis sur un filtre permettant une filtration fine, tel qu'un filtre Gauthier^{®} par exemple à une température maximale de 70°C.

Suite à cette étape (b4), un ester de formule (I) est récupéré (étape (c) du procédé) et le cas échéant un acide organique si celui-ci n'a pas été éliminé au cours de la réaction d'estérification.

Le procédé de préparation selon l'invention présente de nombreux avantages. Tout d'abord, il met ainsi en œuvre une étape d'estérification (b) qui est généralement réalisée à une température plus faible que les réactions d'estérifications classiques et est donc moins énergivore que ces dernières (la température est de l'ordre de 120-160°C contre 220-260°C pour une réaction d'estérification classique). Puis, les rampes de chauffage et de refroidissement utilisées lors du procédé de préparation (étape d'estérification (b)/étape d'étêtage (b1)/étape de refroidissement (b2)) sont plus courtes). Les temps de chaque étape et surtout le nombre d'étapes depuis l'huile extraite et raffinée de départ sont en outre réduit, notamment par rapport à la production de l'isostéarate mentionné dans la description de l'art antérieur. En effet, la production de l'isostéarate nécessite au moins quatre étapes de synthèse depuis l'huile raffinée (i.e. : hydrolyse de l'huile de colza en acides gras/ dimérisation et production d'isotéarique/hydrogénation et distillation/estérification en acide isostéarique) contre deux pour le procédé selon l'invention. Bien entendu, les différents modes de réalisation décrits ci-avant pour l'utilisation des composés de formule (I) s'appliquent également pour le procédé de préparation et ne seront pas reprises ci-après (et inversement, les différents modes de réalisation décrits ci-avant pour le procédé de préparation selon l'invention s'appliquent également pour l'utilisation selon l'invention).

A titre d'exemple, la base lubrifiante comprend, en masse, par rapport à sa masse totale, au moins 50%, de préférence au moins 80%, en particulier au moins 90% et typiquement 100% dudit au moins composé de formule (I).

Ainsi, le procédé peut inclure une étape (ii) qui comprend le mélange dudit au moins ester d'huile végétale répondant à la formule (I) obtenu à l'issue de l'étape (i) avec au moins un autre composé lubrifiant biodégradable.

Ledit autre composé lubrifiant biodégradable, différent du composé de formule (I) peut être un iso-stéarate d'alkyle, par exemple en C₁-C₁₀ ou de néopolyol, une polyalphaoléfine (PAO), une huile minérale ou un de leurs mélanges.

La présente invention se rapporte également à une base lubrifiante obtenue par le procédé de préparation tel que défini ci-dessus, caractérisée en ce qu'elle présente un indice d'acide, en mg KOH/g, mesuré selon la norme ISO 6618, variant de 0 à 0,5.

De préférence, la base lubrifiante présente une résistance à l'hydrolyse, mesurée selon la norme DEF STAN 05-50 (partie 61) méthode 6, qui varie de 300 à 2000 heures.

En général, la base lubrifiante comprend, en masse, par rapport à sa masse totale, au moins 50%, de préférence au moins 80%, en particulier au moins 90% et typiquement 100% dudit au moins composé de formule (I).

Bien entendu, les différents modes de réalisation décrits ci-avant pour l'utilisation des composés de formule (I) ou le procédé de préparation décrit ci-dessus s'appliquent également pour la composition lubrifiante (et inversement) et ne seront pas reprises ci-après.

### Exemples

### A°) Exemples de préparation de composés (I) selon l'invention

### Exemple 1 : Procédé de préparation d'un composé de formule (I) (ester à longues chaînes grasses ramifié) obtenu par estérification d'huile de ricin avec un anhydride acétique.

Le procédé est réalisé à partir des matières premières suivantes dans les teneurs indiquées dans le tableau 1 ci-dessous :

**[Tableau 1]**

| **Matières premières** | **Fournisseur** | **Quantité en L** |
|---|---|---|
| Huile de ricin | Jayant Agro Organics ou Berg Schmidt (Sternoil HCO) comprenant en masse, par rapport à la masse totale, 80-85% d'acide ricinoléique | 20L |
| Anhydride acétique | Carlo Erba | 0,1L/h/kg d'huile de ricin |

De façon générale, le procédé de préparation se déroule dans des conditions très douces (avec ou sans catalyseur) à une température de 120°C, en soutirant l'acide acétique formé au cours de la réaction d'estérification :
- on procède tout d'abord à une étape d'hydrogénation de l'huile de ricin, de sorte à obtenir une huile de ricin dont toutes les chaînes grasses hydrocarbonées ont été saturées ;
- on chauffe jusqu'à fusion complète l'huile de ricin hydrogénée à 120°C (la température de fusion théorique est de 90°C);
- on introduit l'anhydride acétique en continu à un débit de 0,1L/h/Kg d'huile de ricin hydrogénée ;
- on suit en parallèle l'indice d'hydroxyle par spectroscopie infrarouge à transformée de Fourier (FTIR) jusqu'à ce que l'indice d'hydroxyle IOH soit inférieur à 1 mg KOH/g ; l'ensemble de ces étapes dure en général 5 heures et on obtient un produit limpide ;
- on élimine ensuite l'acide acétique formé en augmentant la température de 120°C à 160°C (le point d'ébullition de l'acide acétique est de 118°C et celui de l'anhydride acétique est de 139°C à pression atmosphérique) pendant une durée de 3 heures à une pression de 20 mbar ;
- on refroidit ensuite le produit obtenu de 160°C à 40°C ;
- on neutralise le produit obtenu en ajoutant 0,5 à 1% d'agent neutralisant et de noir (en masse par rapport à la masse totale de produit)/on met le produit obtenu dans un réacteur sous vide afin d'éliminer l'eau/on chauffe à une température maximale de 80°C jusqu'à déshydratation du milieu et on filtre sur Dicalite^{®} ;
- on procède à une filtration sur filtre Gauthier^{®} à une température maximale de 70°C, de sorte obtenir un produit limpide éclatant.

### Exemple 2 : Procédé de préparation d'un composé de formule (I) (ester à longues chaînes grasses ramifié) obtenu par estérification d'huile de ricin avec un anhydride butyrique

Pour cet exemple, on procède de même que pour l'exemple 1, hormis que l'anhydride acétique est remplacé par l'anhydride butyrique dans les conditions annoncées dans le tableau 2 ci-dessous :

**[Tableau 2]**

| **Matières premières** | **Fournisseur** | **% en masse** |
|---|---|---|
| Huile de ricin | Jayant Agro Organics ou Berg Schmidt (Sternoil HCO) comprenant en masse, par rapport à la masse totale, 85% d'acide ricinoléique | 20L |
| Anhydride butyrique | Aldrich | 0,1L/h/kg d'huile de ricin |

### Exemple 3 : Procédé de préparation d'un composé de formule (I) (ester à longues chaînes grasses ramifié) obtenu par estérification d'huile de ricin avec un anhydride isobutyrique

Pour cet exemple, on procède de même que pour l'exemple 1, hormis que l'anhydride acétique est remplacé par l'anhydride isobutyrique dans les conditions annoncées dans le tableau 3 ci-dessous

**[Tableau 3]**

| **Matières premières** | **Fournisseur** | **% en masse** |
|---|---|---|
| Huile de ricin | Jayant Agro Organics ou Berg Schmidt (Sternoil HCO) comprenant en masse, par rapport à la masse totale, 85% d'acide ricinoléique | 20L |
| Anhydride isobutyrique | Aldrich | 0,1L/h/kg d'huile de ricin |

### Exemples 4 à 7 : Procédé de préparation d'une base lubrifiante selon l'invention

Des bases lubrifiantes selon l'invention ont été préparées en mélangeant, le composé de formule (I) de l'exemple 1 avec un isostéarate (NYCOBASE SMP commercialisé par la société NYCO) selon les teneurs massiques suivantes (en masse, par rapport à la masse totale de la composition de base lubrifiante ainsi formée) :

**[Tableau 4]**

| **Exemples (invention)** | **4** | **5** | **6** | **7** |
|---|---|---|---|---|
| Ester d'huile végétale selon l'Ex.1 | 60 | 75 | 50 | 25 |
| Isostéarate | 40 | 25 | 50 | 75 |

### B°) Caractérisation des esters selon les exemples 1 à 7 décrits ci-dessus et d'un exemple comparatif (isostéarate)

Les bases lubrifiantes selon l'invention et préparées selon les exemples 1 à 4 présentent les caractéristiques suivantes (tableau 5). A titre de comparaison, l'exemple comparatif, nommé ci-après « **Comp.1 »** illustre une base lubrifiante composée à 100% de l'isostéarate mentionné ci-dessus (produit NYCOBASE SMP commercialisé par la société NYCO) :

**[Tableau 5]**

| **Caractéristiques** | **Unités** | **Base lubrifiante (invention)** | | | | **Comp.1 (art antérieur)** | **Méthodes** |
|---|---|---|---|---|---|---|---|
| | | **Ex.1** | **Ex.2** | **Ex.3** | **Ex.4** | | |
| Aspect | -- | Limpide | Limpide | limpide | Limpide | Limpide | Visuelle |
| Couleur Gardner | | 1 | 2 | 1.5 | - | 3 | ASTM D 1544 |
| Couleur Apha | | 200 | - | - | - | - | ASTM 1209 |
| Masse volumique | -- | 0,956 | 0,946 | 0,944 | - | 0,922 | ASTM D4052 |
| Viscosité à 100°C | mm²/s | 19,1 | 18,5 | 18,0 | 18,2 | 18,2 | ISO 3104 |
| Viscosité à 40°C | mm²/s | 163 | 136 | 135 | 149,5 | 147,4 | ISO 3104 |
| Indice de viscosité | -- | 134 | 153 | 149 | 136 | 138 | ISO 2909 |
| Indice d'acide | mg KOH/g | 0,02 | 0,01 | 0,01 | - | 0,02 | ISO 6618 |
| Indice d'hydroxyle | | 1,51 | 0 | 0 | - | 6 | ASTM E 222B |
| Point d'éclair COC | | 302 | 294 | 272 | - | 318 | ASTM D92 |
| Moussage à 24°C | ml/ml | 0/0 | - | - | - | 580/480 | ASTM D 892 |
| Moussage à 94°C | ml/ml | 0/0 | - | - | - | 30/0 | ASTM D 892 |
| Moussage à 24°C/94°C | ml/ml | 0/0 | - | - | - | 580/420 | ASTM D 892 |
| Désémulsion à 82°C | min | 5 | - | - | - | 15 | ASTM D 1401 |
| Désaération à 75°C | min | 2.5 | - | - | - | 3 | NF ISO 9120 |
| Corrosion cuivre | Aspect plaque de cuivre | | 1b | | **3b** | inchangée | ASTM D130 |
| Stabilité à l'hydrolyse | h | 797 | 837 | 850 | - | 400 | ASTM D2619 |

Comme le montre le tableau 5 ci-dessus, les bases lubrifiantes selon l'invention présentent des performances techniques de lubrification adéquates proches de l'exemple comparatif Comp.1 (isostéarate), notamment en termes de grade de viscosité, d'indice de viscosité et de point d'éclair.

Cependant, ce tableau 5 montre également que les bases lubrifiantes selon l'invention présentent des propriétés interfaciales améliorées par rapport à ceux de.Comp.1 : pas de problématique de moussage, temps de désémulsion et de désaération rapides. Elles présentent en outre une meilleure stabilité à l'hydrolyse (résistance à l'hydrolyse) queComp.1. Les compositions lubrifiantes selon l'invention présentent ainsi une stabilité renforcée dans les environnements marins, aqueux ou encore humides et est donc idéale pour lubrifier des engrenages situés par exemple dans des parcs éoliens offshore ou terrestres.

Le tableau 6 ci-dessous montre les performances techniques des compositions lubrifiantes des exemples 1, 4 à 7 selon l'invention et de l'exemple Comp.1:

**[Tableau 6]**

| **Caractéristiques** | **Unités** | **Ex.1** | **Ex.4** | **Ex.5** | **Ex.6** | **Ex.7** | **Comp.1** | **Méthode** |
|---|---|---|---|---|---|---|---|---|
| Viscosité à 100°C | mm²/s | 19,1 | 18,2 | 18,7 | 18,4 | 18,2 | 18,5 | ISO 3104 |
| Viscosité à 40°C | mm²/s | 163 | 149,5 | 154 | 151 | 149 | 151 | ISO 3104 |
| Indice de viscosité | -- | 134 | 136 | 137 | 137 | 136 | 138 | ISO 2909 |

Tel que mentionné ci-dessus, et bien que cela ne soit pas nécessaire dans la mesure ou les composés de formule (I) présentent des performances techniques de lubrification adéquate.

### C°) Essai comparatif entre le procédé selon l'invention et le procédé décrit dans le document US 2,049,072

Un essai comparatif a été réalisé par la Demanderesse afin de comparer les performances des esters d'huile végétale obtenus selon le procédé selon l'invention et ceux obtenus selon le procédé décrit dans le document US 2,049,072 (nommé ci-après US'072).

En particulier, les exemples 1 et 2 de ce document ont été reproduits en suivant les paramètres/normes décrits dans ce document US'072. Ces exemples sont nommés ci-après **Comp.2** et **Comp.3,** respectivement.

Les résultats de cet essai comparatif sont résumés dans le tableau 7 ci-dessous. La première colonne correspond aux caractéristiques de l'huile de ricin pure, les seconde et quatrième colonnes correspondent respectivement aux caractéristiques des Ex.1 et Ex.2 décrites dans le document US'072, les troisième et cinquième colonnes correspondent aux caractéristiques des Ex.1 et Ex.2 mesurées par la Demanderesse et la sixième colonne correspond à l'ester d'huile de ricin selon l'Ex.1 de l'invention.

**[Tableau 7]**

| | **Comp.2** (Ex.1 de US'072) | **Comp.2** Ex.1 de US'072 reproduit par NYCO) | **Comp.3** (Ex.2 de US'072) | **Comp.3** (Ex.2 de US'072 reproduit par NYCO) | **Ex.1 (invention)** |
|---|---|---|---|---|---|
| Couleur Gardner | - | 4 | - | 4 | 4 |
| Viscosité à 100°F (SSU) | 569 | 533 | 815 | 788 | 751 |
| Viscosité à 40°C (mm²/s) | 111 | 115 | 158 | 170 | 162 |
| Viscosité à 210°F (SSU) | 81 | 80.3 | 96.5 | 98.1 | 93.8 |
| Viscosité à 100°C (mm²/s) | 15.4 | 15.6 | 19.0 | 19.9 | 18.9 |
| VI (indice de viscosité) US'072 | 129 | - | 125 | - | - |
| VI (indice de viscosité) mesuré par NYCO | 146 | 143 | 137 | 135 | 133 |
| Indice d'acide (mg KOH/g) | - | 0.5 | - | **6.5** | **0.07** |
| Stabilité à l'hydrolyse | - | 74 | - | **< 24** | **400-700** |

Il ressort de cet exemple comparatif que les mesures de caractéristiques de ces exemples sont similaires entre celles décrites dans le document US'072 et celles mesurées par la Demanderesse (hormis les mesures de viscosité à 100°C (SSU) et la mesure de l'indice de viscosité VI où il existe un écart notable). La différence dans la mesure de l'indice de viscosité peut s'expliquer par l'emploi certainement d'un mode de calcul différent.

Cet essai montre que l'ester d'huile de ricin obtenu selon le procédé décrit dans ce document US'072 présente un acide d'acide trop élevé. Sans être liée par une quelconque théorie, il semblerait que le procédé de ce document (acétylation, suivie d'une hydrogénation combinée en outre à l'emploi de chlorure d'acétyle) ne permettrait pas de réaliser une réaction sélective d'un ester d'huile de ricin, mais qu'au contraire de nombreux co-produits acides seraient également formés.

Au vu de l'acidité du produit obtenu (Ex.2 de US'072), ce produit serait incompatible et dégraderait par exemple les joints d'étanchéité à base d'élastomères des dispositifs à lubrifier, tels que des carters.

Cet essai montre également que l'ester d'huile de ricin obtenu selon le procédé décrit dans ce document US'072 présente une très mauvaise résistance à l'hydrolyse et ne peut pas être destiné à être utilisée dans un milieu aqueux, marin ou encore humide.

La Demanderesse a également réalisé des essais comparatifs d'oxydation et de vieillissement (Tableau 8 ci-dessous).

Cet essai a été réalisé selon la norme NF 61125 méthode C modifiée sur les paramètres suivants :
a. Métaux spirale acier/cuivre immergés utilisés selon ISO 4263
b. Utilisation du débit d'oxygène de la 4263 : 3l/h
c. Durée 168h et température 120°C (NF 61125).

**[Tableau 8]**

| | **Comp.2** (Ex.1 de US'072 reproduit par NYCO) | **Comp.3** (Ex.2 de US'072 reproduit par NYCO) | **Ex.1 (invention)** | **Comp.1 (art antérieur)** |
|---|---|---|---|---|
| **Variation d'indice d'acide huile (mgKOH/g)** | Non exploitable totalement polymérisé | Non exploitable totalement polymérisé et dégradé | 0,5 | 0,6 |
| **Acidité volatile (mgKOH/g)** | 50 | 70 | 0,5 | 0,1 |
| **Variation de l'indice de viscosité KV (%)** | | | 2,4 | 2,1 |
| **Dépôts** | important | important | 12 | 6 |
| **Variation masse des métaux gr (spirale acier cuivre)** | | | 0,02 | 0,02 |

Cet essai montre des différences très nettes de comportement à l'oxydation ce qui sous-entend des durées de vie du lubrifiant en service drastiquement différentes, raccourcis dans le cas des exemples reproduits de l'état de l'art US'072.

## Revendications

1. Procédé de préparation d'une base lubrifiante comprenant une étape (i) de préparation d'au moins un composé de formule (I) répondant à la formule suivante :
dans laquelle R₁, R₂ et R₃ sont indépendamment des groupes hydrocarbonés saturés, linéaires ou ramifiés, comprenant au moins 16 atomes de carbone, au moins un groupe parmi R₁, R₂ et R₃ est ramifié sur sa chaîne hydrocarboné par au moins un groupe ester O- CO-R₄ dans laquelle R₄ est un radical alkyl linéaire ou ramifié comprenant de 1 à 10 atomes de carbone, de préférence de 1 à 6 atomes de carbone,
ladite étape (i) comportant les étapes successives suivantes :
(a) la fourniture d'au moins une huile végétale préalablement hydrogénée ou l'hydrogénation d'une huile végétale, ladite huile végétale étant composée d'au moins un triglycéride comprenant au moins 50% (% relatif déterminé par CPG) d'acides gras ayant au moins une chaîne hydrocarbonée, saturée ou insaturée, linéaire ou ramifiée, comprenant au moins 16 atomes de carbone, de préférence au moins 18 atomes de carbone, un desdits acides gras étant ramifié par au moins groupe hydroxyle -OH ;
(b) l'estérification sélective au niveau dudit au moins groupe hydroxyle - OH dudit au moins acide gras de ladite huile végétale hydrogénée obtenue à l'issue de l'étape (a) avec au moins un anhydride d'acide organique comprenant la surveillance de la réaction d'estérification jusqu'à obtenir un indice d'hydroxyle IOH qui soit inférieur ou égal à 2 mg KOH/g mesurée selon la norme ISO 6618;
(b1) une étape d'étêtage ;
(b3) une étape de neutralisation ;(c) la récupération d'au moins un ester d'huile végétale répondant à la formule (I),
de sorte à obtenir une base lubrifiante comprenant un indice d'acide, en mgKOH/g, mesuré selon la norme ISO 6618, variant de 0 à 0,5.

2. Procédé de préparation selon la revendication 1, dans lequel l'huile végétale de l'étape (a) comprend au moins un triglycéride de formule suivante : dans laquelle les groupes hydrocarbonés R₁, R₂ ou R₃ sont indépendamment des groupes hydrocarbonés saturés, linéaires ou ramifiés, comprenant au moins 16 atomes de carbone, au moins un groupe parmi R₁, R₂ et R₃ est ramifié sur sa chaîne hydrocarboné par au moins un groupe hydroxyle -OH.

3. Procédé de préparation selon la revendication 1 ou 2, dans lequel l'huile végétale est choisie parmi une ou plusieurs des huiles suivantes : l'huile de de ricin, l'huile de lesquerella ou tout autre huile comprenant au moins 50% d'acides gras (% relatif déterminé par CPG) choisis parmi : l'acide ricinoléique (C18 :1-OH), l'acide densipoléique (C18 :2-OH), l'acide lesquerolique (C20 :1-OH), ou encore l'acide auricolique (C20 :2-OH).

4. Procédé de préparation selon l'une quelconque des revendications 1 à 3, dans lequel la base lubrifiante présente une résistance à l'hydrolyse, mesurée selon la norme DEF STAN 05-50 (partie 61) méthode 6, qui varie de 300 à 3500 heures, de préférence de 600 à 3000 heures et va typiquement de 750 à 900 heures.

5. Procédé de préparation selon l'une quelconque des revendications 1 à 4, dans lequel l'anhydride d'acide organique répond à la formule (II) dessous : où R et R' sont indépendamment choisi parmi une chaine alkyl linéaire ou ramifiée comprenant de 1 à 12, en particulier de 1 à 6 et typiquement de 1 à 4 atomes de carbone et est de préférence choisi dans le groupe constitué par l'anhydride acétique, l'anhydride butyrique ou l'anhydride isobutyrique et un de leurs mélanges.

6. Base lubrifiante obtenue par le procédé de préparation selon l'une quelconque des revendications 1 à 5, **caractérisée en ce qu'**elle présente un indice d'acide, en mg KOH/g, mesuré selon la norme ISO 6618, variant de 0 à 0,5.

7. Base lubrifiante selon la revendication 6, **caractérisée en ce qu'**elle présente une résistance à l'hydrolyse, mesurée selon la norme DEF STAN 05-50 (partie 61), méthode 6, qui varie de 300 à 3500 heures.

8. Utilisation d'une base lubrifiante obtenue par le procédé de préparation selon l'une quelconque des revendications 1 à 5 ou d'une base lubrifiante définie selon la revendication 6 ou 7, comprenant ledit au moins un composé de formule (I) biosourcé et biodégradable afin de lubrifier des dispositifs et/ou des machines, tels que des engrenages, tubes d'étambot et systèmes hydrauliques.

9. Utilisation selon la revendication 8, dans laquelle les groupes hydrocarbonés R₁, R₂ et R₃ comprennent de 18 à 24 atomes de carbone, de préférence de 18 à 20 atomes de carbone.

10. Utilisation selon la revendication 8 ou 9, dans laquelle le groupe R₄ du groupe ester -O-CO-R₄ est choisi parmi un radical : méthyle, éthyle, propyle ou iso-propyle.

11. Utilisation selon l'une quelconque des revendications précédentes 8 à 10, dans laquelle, sur ladite au moins une chaîne hydrocarbonée R₁, R₂ et R₃ ramifié par le groupe ester -O-CO-R₄, celui-ci est positionné en position 9, 10, 12 ou en position 14.

12. Utilisation selon l'une quelconque des revendications précédentes 8 à 11, dans laquelle au moins deux groupes hydrocarbonés parmi R₁, R₂ et R₃ et de préférence chaque groupe hydrocarboné R₁, R₂ et R₃ sont/est ramifié par le groupe ester -O-CO-R₄

13. Utilisation selon l'une quelconque des revendications précédentes 8 à 12, dans laquelle la base lubrifiante comprend également au moins un autre composé lubrifiant biodégradable, différent du composé de formule (I), tel qu'un iso-stéarate d'alkyle ou de néopolyol, une polyalphaoléfine (PAO), une huile minérale ou un de leurs mélanges.

14. Utilisation selon l'une quelconque des revendications précédentes 8 à 13, dans laquelle la base lubrifiante présente un temps de désémulsion, mesuré selon la norme ASTM D 1401, allant de 0 à 30 minutes, de préférence allant de 0 à 15 minutes et typiquement allant de 0 à 10 minutes.

15. Utilisation selon l'une quelconque des revendications précédentes 8 à 14, dans laquelle la base lubrifiante présente une résistance à l'hydrolyse, mesurée selon la norme DEF STAN 05-50 (partie 61) méthode 6, qui varie de 300 à 3500 heures, de préférence de 600 à 3000 heures et va typiquement de 750 à 900 heures.

## Patentansprüche

1. Verfahren zur Herstellung einer Schmierstoffgrundlage, das einen Schritt (i) der Herstellung wenigstens einer Verbindung der Formel (I) umfasst, die der folgenden Formel entspricht:
wobei R₁, R₂ und R₃ unabhängig voneinander gesättigte, lineare oder verzweigte Kohlenwasserstoffgruppen sind, die wenigstens 16 Kohlenstoffatome umfassen, wobei wenigstens eine Gruppe von R₁, R₂ und R₃ auf ihrer Kohlenwasserstoffkette durch wenigstens eine Estergruppe O-CO-R₄ verzweigt ist, wobei R₄ ein lineares oder verzweigtes Alkylradikal ist, das 1 bis 10 Kohlenstoffatome, vorzugsweise 1 bis 6 Kohlenstoffatome, umfasst,
wobei der Schritt (i) die folgenden aufeinanderfolgenden Schritte aufweist:
(a) Bereitstellen wenigstens eines zuvor hydrierten Pflanzenöls oder Hydrieren eines Pflanzenöls, wobei das Pflanzenöl aus wenigstens einem Triglycerid zusammengesetzt ist, das wenigstens 50 % (relativer %, bestimmt durch CPG) Fettsäuren umfasst, die wenigstens eine gesättigte oder ungesättigte, lineare oder verzweigte Kohlenwasserstoffkette aufweist, die wenigstens 16 Kohlenstoffatome, vorzugsweise wenigstens 18 Kohlenstoffatome, umfasst, wobei eine der Fettsäuren durch wenigstens eine Hydroxylgruppe -OH verzweigt ist;
(b) selektives Verestern im Bereich wenigstens der Hydroxylgruppe -OH wenigstens der Fettsäure des hydrierten Pflanzenöls, das nach Schritt (a) erhalten wurde, mit wenigstens einem organischen Säureanhydrid, das die Überwachung der Veresterungsreaktion bis zum Erreichen eines IOH-Hydroxylindex umfasst, der, gemessen nach der Norm ISO 6618, kleiner oder gleich 2 mg KOH/g ist;
(b1) einen Schritt des Abtoppens;
(b3) einen Neutralisierungsschritt; (c) das Rückgewinnen von wenigstens einem Pflanzenölester, der der Formel (I) entspricht,
so dass eine Schmierstoffbasis erhalten wird, die einen Säureindex in mg KOH/g umfasst, der, gemessen nach der Norm ISO 6618, von 0 bis 0,5 schwankt.

2. Herstellungsverfahren nach Anspruch 1, wobei das Pflanzenöl von Schritt (a) wenigstens ein Triglycerid der folgenden Formel umfasst: wobei die Kohlenwasserstoffgruppen R₁, R₂ oder R₃ unabhängig voneinander gesättigte, lineare oder verzweigte Kohlenwasserstoffgruppen sind, die wenigstens 16 Kohlenstoffatome umfassen, wobei wenigstens eine Gruppe von R₁, R₂ und R₃ auf ihrer Kohlenwasserstoffkette durch wenigstens eine Hydroxylgruppe -OH verzweigt ist.

3. Herstellungsverfahren nach Anspruch 1 oder 2, wobei das Pflanzenöl aus einem oder mehreren der folgenden Öle ausgewählt ist: Rizinusöl, Lesquerellaöl oder jedem anderen Öl, das wenigstens 50 % Fettsäuren (relativer Prozentsatz, bestimmt durch CPG) umfasst, die ausgewählt sind aus: Rizinolsäure (C18:1-OH), Densipolsäure (C18:2-OH), Lescherolsäure (C20:1-OH) oder Aurikolsäure (C20:2-OH).

4. Herstellungsverfahren nach einem der Ansprüche 1 bis 3, wobei die Schmierstoffgrundlage eine Hydrolysebeständigkeit aufweist, die, gemessen nach der Norm DEF STAN 05-50 (Teil 61) Verfahren 6, von 300 bis 3500 Stunden, vorzugsweise von 600 bis 3000 Stunden schwankt und in typischer Weise 750 bis 900 Stunden beträgt.

5. Herstellungsverfahren nach einem der Ansprüche 1 bis 4, wobei das organische Säureanhydrid der nachstehenden Formel (II) entspricht: wobei R und R' unabhängig voneinander aus einer linearen oder verzweigten Alkylkette ausgewählt sind, die 1 bis 12, insbesondere 1 bis 6 und in typischer Weise 1 bis 4 Kohlenstoffatome umfasst, und vorzugsweise aus der Gruppe ausgewählt ist, die aus Essigsäureanhydrid, Buttersäureanhydrid oder Isobuttersäureanhydrid und einer ihrer Mischungen besteht.

6. Schmierstoffgrundlage, die durch das Herstellungsverfahren nach einem der Ansprüche 1 bis 5 erhalten wird, **dadurch gekennzeichnet, dass** sie einen Säureindex in mg KOH/g aufweist, der, gemessen nach der Norm ISO 6618, von 0 bis 0,5 schwankt.

7. Schmierstoffbasis nach Anspruch 6, **dadurch gekennzeichnet, dass** sie eine Hydrolysebeständigkeit aufweist, die, gemessen nach der Norm DEF STAN 05-50 (Teil 61), Verfahren 6, von 300 bis 3500 Stunden schwankt.

8. Verwendung einer durch das Herstellungsverfahren nach einem der Ansprüche 1 bis 5 erhaltenen Schmierstoffbasis oder einer nach Anspruch 6 oder 7 definierten Schmierstoffbasis, die die wenigstens eine biobasierte und biologisch abbaubare Verbindung der Formel (I) zur Schmierung von Vorrichtungen und/oder Maschinen wie Getrieben, Stevenrohren und Hydrauliksystemen umfasst.

9. Verwendung nach Anspruch 8, wobei die Kohlenwasserstoffgruppen R₁, R₂ und R₃ 18 bis 24 Kohlenstoffatome, vorzugsweise 18 bis 20 Kohlenstoffatome, umfassen.

10. Verwendung nach Anspruch 8 oder 9, wobei die Gruppe R₄ der Estergruppe -O-CO-R₄ aus einem Methyl-, Ethyl-, Propyl- oder Isopropylradikal ausgewählt ist.

11. Verwendung nach einem der vorhergehenden Ansprüche 8 bis 10, wobei an der wenigstens einen von der Estergruppe -O-CO-R₄ verzweigten Kohlenwasserstoffkette R₁, R₂ und R₃ diese an Position 9, 10, 12 oder an Position 14 positioniert ist.

12. Verwendung nach einem der vorhergehenden Ansprüche 8 bis 11, wobei wenigstens zwei der Kohlenwasserstoffgruppen von R₁, R₂ und R₃ und vorzugsweise jede Kohlenwasserstoffgruppe R₁, R₂ und R₃ von der Estergruppe -O-CO-R₄ verzweigt sind/werden.

13. Verwendung nach einem der vorhergehenden Ansprüche 8 bis 12, wobei die Schmierstoffbasis ebenfalls wenigstens eine andere biologisch abbaubare Schmierverbindung umfasst, die sich von der Verbindung der Formel (I) unterscheidet, wie zum Beispiel ein Alkyl- oder Neopolyolisostearat, ein Polyalphaolefin (PAO), ein Mineralöl oder eine Mischung davon.

14. Verwendung nach einem der vorhergehenden Ansprüche 8 bis 13, wobei die Schmierstoffgrundlage eine Demulgationszeit, die, gemessen nach der Norm ASTM D 1401, 0 bis 30 Minuten, vorzugsweise 0 bis 15 Minuten und in typischer Weise 0 bis 10 Minuten beträgt.

15. Verwendung nach einem der vorhergehenden Ansprüche 8 bis 14, wobei die Schmierstoffgrundlage eine Hydrolysebeständigkeit aufweist, die, gemessen nach der Norm DEF STAN 05-50 (Teil 61) Methode 6, von 300 bis 3500 Stunden, vorzugsweise von 600 bis 3000 Stunden schwankt und in typischer Weise 750 bis 900 Stunden beträgt.

## Claims

1. A process for preparing a lubricating base comprising a step (i) of preparing said at least one compound of the formula (I) having the following formula:
wherein R₁, R₂ and R₃ are independently linear or branched saturated hydrocarbon groups comprising at least 16 carbon atoms, at least one group of R₁, R₂ and R₃ is branched on its hydrocarbon chain with at least one ester group O- CO-R₄ wherein R₄ is a linear or branched alkyl radical comprising from 1 to 10 carbon atoms, preferably from 1 to 6 carbon atoms,
said step (i) including the following successive steps:
(a) providing at least one previously hydrogenated vegetable oil or hydrogenating a vegetable oil, said vegetable oil being comprised of at least one triglyceride comprising at least 50% (relative % determined by GPC) of fatty acids having at least one saturated or unsaturated, linear or branched hydrocarbon chain comprising at least 16 carbon atoms, preferably at least 18 carbon atoms, one of said fatty acids being branched with at least one hydroxyl group -OH;
(b) selectively esterifying, at said at least one hydroxyl group - OH of said at least one fatty acid of said hydrogenated vegetable oil obtained at the end of step (a) with at least one organic acid anhydride comprising monitoring the esterification reaction until a hydroxyl value IOH lower than or equal to 2 mg KOH/g is obtained, measured in accordance with ISO 6618;
(b1) a topping step;
(b3) a neutralisation step;
(c) the recovery of at least one vegetable oil ester corresponding to formula (I),
so as to obtain a lubricating base comprising an acid number, in mg KOH/g, measured in accordance with ISO 6618, ranging from 0 to 0.5.

2. Process for preparing according to claim 1, wherein the vegetable oil of step (a) comprises at least one triglyceride having the following formula: in which the hydrocarbon groups R₁, R₂ or R₃ are independently saturated, linear or branched hydrocarbon groups comprising at least 16 carbon atoms, and at least one of R₁, R₂ and R₃ is branched on its hydrocarbon chain by at least one hydroxyl group -OH.

3. Process for preparing according to claim 1 or 2, wherein the vegetable oil is selected from one or more of the following oils: castor oil, lesquerella oil or any other oil comprising at least 50% fatty acids (relative % determined by GPC) selected from: ricinoleic acid (C18:1-OH), densipolic acid (C18:2-OH), lesquerolic acid (C20:1-OH), or auricolic acid (C20:2-OH).

4. Process for preparing according to any one of claims 1 to 3, wherein the lubricating base has a resistance to hydrolysis, measured according to standard DEF STAN 05-50 (part 61), method 6, which ranges from 300 to 3500 hours, preferably ranges from 600 to 3000 hours, and typically ranges from 750 to 900 hours.

5. Process for preparing according to any one of claims 1 to 4, wherein the organic acid anhydride has the formula (II) below: where R and R' are independently selected from a linear or branched alkyl chain comprising from 1 to 12, in particular from 1 to 6 and typically from 1 to 4 carbon atoms and is preferably selected from the group consisting of acetic anhydride, butyric anhydride or isobutyric anhydride and a mixture thereof.

6. Lubricating base obtained by the process for preparing according to any one of claims 1 to 5, **characterised in that** it has an acid number, in mg KOH/g, measured in accordance with ISO 6618, ranging from 0 to 0.5.

7. Lubricating base according to claim 6, **characterised in that** it exhibits a hydrolysis resistance, measured in accordance with DEF STAN 05-50 (Part 61), method 6, ranging from 300 to 3500 hours.

8. Use of a lubricating base obtained by the process for preparing according to any one of claims 1 to 5 or of a lubricating base as defined in claim 6 or 7, comprising said at least one biosourced and biodegradable compound of formula (I) for lubricating devices and/or machines, such as gears, stern tubes and hydraulic systems.

9. Use according to claim 8, wherein the hydrocarbon groups R₁, R₂ and R₃ comprise from 18 to 24 carbon atoms, preferably from 18 to 20 carbon atoms.

10. Use according to claim 8 or 9, wherein the group R₄ of the ester group -O-CO-R₄ is selected from: a methyl, ethyl, propyl or isopropyl radical.

11. Use according to any one of the preceding claims 8 to 10, wherein, on said at least one hydrocarbon chain R₁, R₂ and R₃ branched by the ester group -O-CO-R₄, the latter is positioned at position 9, 10, 12 or at position 14.

12. Use according to any one of the preceding claims 8 to 11, wherein at least two hydrocarbon groups among R₁, R₂ and R₃, and preferably each hydrocarbon group R₁, R₂ and R₃, are branched by the ester group -O-CO-R₄.

13. Use according to any one of the preceding claims 8 to 12, wherein the lubricating base also comprises at least one other biodegradable lubricating compound, different from the compound of formula (I), such as an alkyl or neopolyol isostearate, a polyalphaolefin (PAO), a mineral oil or a mixture thereof.

14. Use according to any one of the preceding claims 8 to 13, wherein the lubricating base has a demulsification time, measured according to ASTM D 1401, ranging from 0 to 30 minutes, preferably ranging from 0 to 15 minutes and typically ranging from 0 to 10 minutes.

15. Use according to any of the preceding claims 8 to 14, wherein the lubricating base exhibits a hydrolysis resistance, measured in accordance with DEF STAN 05-50 (Part 61) Method 6, which ranges from 300 to 3500 hours, preferably from 600 to 3000 hours and typically ranges from 750 to 900 hours.
